# EUROPÄISCHE PATENTANMELDUNG

(11) **EP 4 745 251 A1**
(43) Veröffentlichungstag der Anmeldung: **20.05.2026**
(21) Anmeldenummer: 24212562.3
(22) Anmeldetag: 13.11.2024
(51) Int. Cl.: C21D 1/52, C21D 1/76, C21D 9/00

(54) **VERFAHREN ZUM WÄRMEBEHANDELN VON STAHLPRODUKTEN**

(71) Anmelder: ThyssenKrupp Steel Europe AG, 47166 Duisburg (DE)
(72) Erfinder: Lochstampfer, Jörn, 47166 Duisburg (DE); Keller, Michael, 47166 Duisburg (DE); Kokotin, Valentin, 47166 Duisburg (DE); Schaffner, Tobias, 47166 Duisburg (DE)
(74) Vertreter: ThyssenKrupp Steel Europe AG

(57) **Zusammenfassung**

Die Erfindung betrifft ein Verfahren zum Wärmebehandeln von Stahlprodukten nach Anspruch 1.

## Beschreibung

Die Erfindung betrifft ein Verfahren zum Wärmebehandeln von Stahlprodukten.

Stahlprodukte, welche insbesondere auf Formgebungshitze erwärmt und durchwärmt werden, sind beispielsweise Brammen, welche auf Walzhitze gebracht werden, Blöcke, Knüppel oder Scheiben, welche auf Walz- oder Schmiedehitze gebracht werden, welche in entsprechenden Öfen auf eine Temperatur von mindestens 950 °C wärmebehandelt werden, um in Abhängigkeit von der Zusammensetzung ein vollständig austenitisches Gefüge aufzuweisen, durch welches der Formgebungswiderstand gesenkt wird. In der Praxis kommen direkt beheizte Öfen standardmäßig zur Anwendung. Die mit mehreren Brennern ausgestatteten Öfen werden seit Jahrzehnten standardmäßig mit fossilen Brennstoffen, wie zum Beispiel Erdgas, gespeist. Da die Verbrennung im Ofen stattfindet, kann mit Hilfe der direkten Beheizung, je nach eingestellter Luftzahl (Lambda-Wert des Brenngases), eine reduzierende oder oxidierende Ofenatmosphäre eingestellt werden. Im Ofen befindet sich somit das Rauchgas der Brenner, welches eine Zusammensetzung mit einem hohen Anteil an Wasser (H₂O) und, je nach Luftzahl, Sauerstoff (O₂) und Kohlenstoffdioxid (CO₂) oder Wasserstoff (H₂) und Kohlenstoffmonoxid/ Kohlenstoffdioxid (CO/CO₂) sowie Stickstoff/Stickoxide (N₂/NOₓ) enthält. Wird mit einem Lambda-Wert < 1 eine reduzierende Ofenatmosphäre eingestellt, befindet sich im Rauchgas dadurch Kohlenstoffmonoxid (CO-Gas), um das zu erwärmende Stahlprodukt vor Oxidation zu schützen. Es kann jedoch auch eine leicht oxidierende Ofenatmosphäre über einen Lambda-Wert > 1 eingestellt werden. In diesem Falle befindet sich auch Sauerstoff im Rauchgas, welches eine gezielte Oxidation des zu erwärmenden Stahlprodukts bewirkt. Das Ziel der Atmosphäreneinstellung im direkt beheizten Ofen ist in der Regel, eine zunderfreie Oberfläche bei Austritt des Stahlprodukts aus dem Ofen. Das Rauchgas wird somit als "Schutzgas" vor unkontrollierter Oxidation (= Verzunderung) genutzt.

Im Rahmen der weltweit geforderten Dekarbonisierung sollen mit fossilen Brennstoffen betriebene Anlagen in Zukunft auf umweltfreundlichere Brennstoffe bzw. Energieträger, wie zum Beispiel Wasserstoff oder Ammoniak, umgerüstet bzw. umgestellt werden, um somit den Einsatz von fossiler Energie zu reduzieren oder letztendlich ganz zu vermeiden und damit wiederrum verbunden eine Reduzierung des CO₂-Ausstoßes erzielen zu können.

Die stahlverarbeitende Industrie arbeitet auf Hochtouren, möglichst schnell klimaneutral zu werden und damit die politisch geforderten Klimaziele zu erfüllen. So werden auch Aggregate bei der Anmelderin neu- oder umgebaut, um fossile Energieträger durch klimaneutral erzeugten Wasserstoff oder Ammoniak sukzessive zu ersetzen, vgl. der Homepage der Anmelderin:
https://www.thyssenkrupp.com/de/newsroom/pressemeldungen/pressedetailseite/top-ober flachen-fur-die-automobilindustrie-thyssenkrupp-nimmt-neuen-hubbalkenofen-am-standortduisburg-in-betrieb-156354.

Des Weiteren ist auch aus dem Fachbericht Dekarbonisierung "Strategien zur Dekarbonisierung von Wiedererwärmungs- und Wärmebehandlungsprozessen in der Stahlindustrie" von Wuppermann et al., S. 16 bis 25, veröffentlicht am 22.09.2023 auf https://www.tube.de/cgibin/md wiretube/lib /all/lob/return download.cgi bekannt, s. Szenario 4 auf Seite 22, dass eine Ofenkammer eines Hubbalkenofens für die Wiedererwärmung von Brammen mittels 160 Seitenwand- und Deckenstrahlbrennern offen beheizt wird, wobei eine Integration von geeigneten Brennern, welche im Versuchsmaßstab erfolgreich unter Einsatz von 100 % H₂ und auch Gemischen aus H₂ und Erdgas getestet wurden, nach Vorbereitung großtechnisch noch umgesetzt werden muss.

Bei einer Direktverbrennung von Wasserstoff oder Ammoniak als Brenngas oder Anteilen von Wasserstoff oder Ammoniak im Brenngas kommt es infolge der Verbrennungsreaktionen mit Luft und/oder Sauerstoff zu einer höheren Ofenfeuchte respektive einem höheren Wasserdampfpartialdruck in der Ofenatmosphäre im Vergleich zu einer konventionellen Erdgasverbrennung. Infolge des höheren Wasserdampfpartialdrucks ist ein ungewollter dickerer und festhaftender Zunder auf dem Stahlprodukt mithin nicht ausschließbar. Zudem können Änderungen in der Rohstahlerzeugung, durch beispielsweise den geplanten Einsatz von höheren Schrottmengen, zu einem verstärkten Einbringen von Begleitelementen führen. Diese beiden Einflussgrößen führen zur Ausbildung, von dickerem und fester haftendem Zunder. Ohne Gegenmaßnahme würde dies zu einem höheren Materialverlust (Zunderausbildung und erforderliche Zunderentfernung), und/oder Effektivitätsverlust (infolge höherer Entzunderungszeiten/zusätzlicher Bearbeitungsschritte) führen. Zudem könnten verminderte Oberflächenqualitäten infolge der Zunderausbildung und Zunderentfernung resultieren.

Aufgabe der vorliegenden Erfindung ist es, das Verfahren zum Wärmebehandeln von Stahlprodukten derart weiterzuentwickeln, bei welchem ein positiver Einfluss auf die Zunderbildung genommen werden kann.

Diese Aufgabe wird gelöst durch ein Verfahren mit den Merkmalen des Anspruchs 1. Weiterführende Ausgestaltungen sind in den Unteransprüchen beschrieben.

Die Lehre betrifft ein Verfahren zum Erwärmen eines Stahlprodukts, wobei das Erwärmen des Stahlprodukts in einem Ofen mit einer direkt befeuerten Ofenkammer oder mit einem direkt befeuerten Teilabschnitts einer Ofenkammer durchgeführt wird, wobei die Temperatur des Stahlprodukts beim Entnehmen aus dem Ofen zwischen 500 °C und 1400 °C beträgt, wobei der Ofen mehrere Brenner umfasst, welche mit einem Brenngas mit einem Anteil von 60 Vol.-% bis 99,5 Vol.-% Wasserstoff oder Ammoniak und einem sauerstoffhaltigen Gas betrieben werden und daraus ein Rauchgas erzeugt wird, welches die Ofenkammer oder den Teilabschnitt der Ofenkammer füllt.

Wesentlich für die Erfindung ist, dass das Brenngas eine Mischung enthaltend oder bestehend aus Wasserstoff und Kohlenstoffmonoxid mit einem Anteil zwischen 0,5 Vol.-% bis 40 Vol.-% umfasst.

Eine Umstellung von einem fossilen Brennstoff (Erdgas) auf einen alternativen, vorzugsweise wasserstoffhaltigen Brennstoff oder Ammoniak in einer direkt befeuerten Ofenkammer oder einem direkt befeuerten Teilabschnitt einer Ofenkammer eines Ofens zum Wärmebehandeln eines Stahlprodukts bewirkt somit eine geänderte Ofenatmosphäre, welche signifikante Auswirkungen auf die Stoffeigenschaften und Oberfläche des Stahlprodukts nimmt. Beim Verbrennen von wasserstoffhaltigen Brenngasen oder Ammoniak wird eine im Vergleich zum Erdgas größere Menge an Wasserdampf erzeugt, was dafür sorgt, dass ein höherer Wasserdampfpartialdruck in der Ofenatmosphäre vorliegt. Dies hat zur Folge, dass nicht nur eine höhere Tendenz zur Oxidation (=Zunderbildung) während des Durchwärmens durch sauerstoffaffine Elemente im Stahlprodukt gegeben ist, sondern sich dadurch auch ein festhaftender Zunder ausbildet.

Einer Erhöhung des Anteils von Wasserstoff oder Ammoniak im Brenngas und somit respektive einer Erhöhung des Wasserdampfpartialdrucks im daraus resultierenden Rauchgas muss dahingehend gegensteuert werden, dass das Rauchgas durch eine gezielte Verschiebung der thermodynamischen Prozesse in der Ofenkammer beeinflusst wird, insbesondere Einfluss auf die chemische Reaktion zwischen Wasserdampf und Stahlprodukt genommen wird. Durch das Vorsehen von Kohlenstoffmonoxid mit einem Anteil zwischen 0,5 Vol.-% bis 40 Vol.-% im Brenngas kann positiv Einfluss auf eine veränderte Reaktionskinetik an der Oberfläche des wärmezubehandelnden Stahlprodukts genommen werden, wobei ein kompakter und brüchiger Zunderaufbau festgestellt werden konnte, was beispielsweise auf eine verringerte Einlagerung von Wasserstoff als Reaktionsprodukt im Wüstit hindeutet.

Mithin kann in vorteilhafter Weise der Wasser-/Wasserdampfanteil im Rauchgas infolge eines im Brenngas enthaltenden Kohlenstoffmonoxid-Anteils verringert werden und die Reaktionskinetik an der Oberfläche kann verändert werden. Dadurch können Oxidationsprozesse frei verfügbaren Sauerstoffs und Absorptionsprozesse frei verfügbaren Wasserstoffs an der Oberfläche des wärmezubehandelnden Stahlprodukts reduziert werden, wobei ein sich aufbauender Zunder deutlich kompakter und zum Teil schmaler ausfallen kann. Infolge einer reduzierten Wasserstoffeinlagerung kann sich weniger plastischer Wüstit im Zunder, einem sogenannten Klebezunder, ausbilden. Infolgedessen kann auch ein optimierter Zunderabtrag erfolgen und eine geringere Ausbildung von Oberflächendefekten infolge des Zunderabtrags ist dadurch möglich.

Der zumindest anteilsmäßige im Brenngas zum Einsatz kommende Wasserstoff kann beispielsweise in einer Wasserelektrolyse unter Verwendung von konventionellen Energien zur Stromerzeugung, wie Erdgas, Mischgasen, Atomkraft, oder regenerativer Energien zur Stromerzeugung, wie Wind, Wasser und/oder Sonne, erzeugt und bereitgestellt werden.

Der Ofen mit seiner direkt befeuerten Ofenkammer oder mit seinem direkt befeuerten Teilabschnitt einer Ofenkammer kann derart ausgestaltet sein und entsprechende Mittel aufweisen, mit denen es möglich ist, das wärmezubehandelnde Stahlprodukt entweder im Wesentlichen kontinuierlich oder nahezu kontinuierlich durch den Ofen hindurchzuführen oder vorzugsweise diskontinuierlich, d.h. das ein Stahlprodukt in den Ofen hineingeführt wird, dort bis zum Erreichen einer vorgegebenen Temperatur, vorzugsweise einer Formgebungshitze verbleibt und anschließend den Ofen verlässt, um einem bevorzugten Formgebungsprozess im warmen Zustand zugeführt zu werden.

Der Ofen kann eine Ofenkammer mit einer direkten Befeuerung oder auch mehrere Ofenkammern, wobei mindestens eine davon direkt befeuert ist oder auch mehrere direkt befeuert sein können, aufweisen. Der Ofen kann aber auch eine oder mehrere Ofenkammern aufweisen, wobei mindestens ein Teilabschnitt mindestens einer Ofenkammer direkt befeuert ist.

Eine Dekarbonisierung in einem Ofen mit einer direkt befeuerten Ofenkammer oder mit einem direkt befeuerten Teilabschnitt einer Ofenkammer zum Wärmebehandeln eines Stahlprodukts auf Formgebungshitze wäre somit nicht nur ein einfacher Wechsel von fossilen zu nichtfossilen Brennstoffen, sondern beinhaltet auch eine komplexe Beeinflussung der Produktparameter.

Die Bestimmung respektive Erfassung einer Ofenfeuchte bzw. eines Wasserdampfpartialdrucks in einer Ofenatmosphäre ist dem Fachmann geläufig. Dies kann beispielsweise durch Messung des Taupunktes mit geeigneten Messeinrichtungen erfolgen.

Das Wärmebehandeln eines Stahlprodukts auf Formgebungshitze erfolgt in der Art, dass die Temperatur des Stahlprodukts beim Entnehmen aus dem Ofen zwischen 500 °C und 1400 °C beträgt, insbesondere mindestens 600 °C, 700 °C, vorzugsweise mindestens 800 °C, 900 °C, bevorzugt mindestens 1000 °C, 1050 °C, weiter bevorzugt mindestens 1100 °C, 1150 °C. Die Temperatur von 1400 °C sollte nicht überschritten werden, um ein partielles Aufschmelzen und/oder zu starke Verzunderung des Stahlprodukts zu vermeiden. Aus ökologischen und ökonomischen Gründen kann die Temperatur insbesondere auf maximal 1350 °C, vorzugsweise auf maximal 1330 °C beschränkt werden. Gemessen wird die Temperatur beispielsweise an einer Seite auf der Oberfläche des Stahlprodukts, insbesondere mit Pyrometer oder anderen geeigneten Messmittel. Somit kann die Temperatur des Stahlprodukts mit dem Fachmann bekannten Mitteln erfasst werden. Die Temperatur in der Ofenkammer respektive die Temperatur der Atmosphäre in der Ofenkammer kann durchaus höher liegen.

Das Stahlprodukt kann in Form einer Bramme, eines Blockes, eines Knüppels oder einer Scheibe vorliegen.

Das Stahlprodukt kann aus einem Kohlenstoffstahl bestehen.

Je nach Volumen des wärmezubehandelnden respektive des durchzuwärmenden Stahlprodukts, und insbesondere auch abhängig von einer Ziel-(Formgebungs-)Temperatur, kann eine Verweilzeit in der Ofenkammer oder in dem Teilabschnitt der Ofenkammer zwischen 10 Minuten und 48 Stunden betragen, insbesondere zwischen 30 Minuten und 30 Stunden, vorzugsweise zwischen 1 Stunde und 24 Stunden.

Der Ofen mit der direkt befeuerten Ofenkammer oder mit dem direkt befeuerten Teilabschnitt der Ofenkammer zum Wärmebehandeln eines Stahlprodukts vorzugsweise auf Formgebungshitze kann ein Stoßbalkenofen oder ein Hubbalkenofen sein, welcher zur Aufnahme und Durchwärmen von Brammen, Blöcken oder Knüppel ausgelegt ist. Hier kann je nach Volumen des wärmezubehandelnden Stahlprodukts beispielsweise eine Verweilzeit zwischen 30 min und 15 Stunden in Betracht gezogen werden.

Alternativ kann der Ofen zum Wärmebehandeln eines Stahlprodukts vorzugsweise auf Formgebungshitze ein Rollenherdofen sein, welcher zur Aufnahme und Durchwärmen von Schmiedeteilen ausgelegt ist. Hier kann je nach Volumen des wärmezubehandelnden Stahlprodukts beispielsweise eine Verweilzeit zwischen 2 Stunden und 18 Stunden in Betracht gezogen werden.

Aus einem erschmolzenen Stahl oder einer erschmolzenen Stahllegierung wird ein Stahlprodukt zu einer Bramme, einem Block oder einem Knüppel vergossen. Am Beispiel einer bekannten Stranggießanlage wird ein geschmolzener Stahl respektive eine geschmolzene Stahllegierung klassisch über eine Kokille gegossen und vollständig zu einem Strang erstarrt, welcher abgezogen und zu mehreren Brammen endlicher Abmessung abgetrennt wird, wobei abschließend zugelassen wird, dass sich die Brammen durch insbesondere natürliche Abkühlung auf Umgebungstemperatur abkühlen. Die Brammen werden zum Weiterverarbeiten beispielsweise in einem Hubbalkenofen oder in einem Stoßofen vorzugsweise auf Formgebungshitze, somit bevorzugt auf Walzhitze, (wieder-)erwärmt und durchgewärmt. Die Formgebung umfasst bevorzugt ein Warmwalzen in einem Warmwalzwerk, welches mindestens ein Warmwalzgerüst oder vorzugsweise mehrere, bevorzugt bis zu sieben Warmwalzgerüste in einer Warmwalzstaffel umfassen kann, wobei optional ein oder mehrere, beispielsweise bis zu drei Vorwalzgerüste vor einem Warmwalzgerüst respektive einer Warmwalzstaffel in Prozessrichtung angeordnet sein kann oder können.

Alternativ kann die Formgebung auch ein Schmieden umfassen, so dass das Wärmebehandeln des Stahlprodukts in einem Ofen somit auf Schmiedehitze erfolgen kann.

Die Prozesse zum Wärmebehandeln von Stahlprodukten in Form von Brammen, Blöcken oder Knüppel vorzugsweise auf Formgebungshitze und somit auch der Aufbau entsprechender Öfen sind Stand der Technik und dem Fachmann damit geläufig.

Der Wasserstoff oder Ammoniak im Brenngas kann mit einem Anteil von mindestens 60, 65 Vol.-%, insbesondere von mindestens 70, 75 Vol.-%, vorzugsweise von mindestens 80, 85 Vol.-%, bevorzugt von mindestens 90, 95 Vol.-% enthalten sein. Wasserstoff oder Ammoniak kann im Brenngas mit einem Anteil von maximal 99,5 Vol.-% enthalten sein. Dabei können Verunreinigungen im Brenngas bis zu 0,5 Vol.-%, insbesondere bis zu 0,2 Vol.-%, vorzugsweise weniger als 0,1 Vol.-% zugelassen werden, wobei Verunreinigungen technisch nicht oder nur mit hohem apparativem Aufwand vermieden werden können.

Mithin ist im Brenngas neben Wasserstoff oder Ammoniak Kohlenstoffmonoxid mit einem Anteil insbesondere von mindestens 1,0 Vol.-%, vorzugsweise mindestens 1,5 Vol.-% enthalten. Kohlenstoffmonoxid kann im Brenngas insbesondere mit maximal 35 Vol.-%, 30 Vol.-%, vorzugsweise mit maximal 25 Vol.-%, 20 Vol.-%, bevorzugt mit maximal 15 Vol.-%, 10 Vol.-%, besonders bevorzugt mit maximal 5 Vol.-% enthalten sein.

Die Brenner können mit einer Luftzahl zwischen 0,75 und 1,25 betrieben werden. Die Luftzahl kann insbesondere zwischen 0,75 bis 0,99, insbesondere zwischen 0,80 bis 0,98, vorzugsweise zwischen 0,85 bis 0,97, bevorzugt zwischen 0,90 bis 0,96, um die Anwesenheit von Sauerstoff(-Verbindungen) im Rauchgas zu vermeiden und insbesondere Wasserstoff im Rauchgas zu erhalten, oder alternativ zwischen 1 und 1,25, insbesondere zwischen 1,01 bis 1,20, vorzugsweise zwischen 1,02 bis 1,15, bevorzugt zwischen 1,03 bis 1,10, um die Sauerstoffmenge im Rauchgas zur gezielten Verzunderung, beispielsweise bei bestimmten Produkten, zu steuern, betragen.

Als sauerstoffhaltiges Gas für den Betrieb der Brenner kann Luft, beispielsweise Umgebungsluft, Sauerstoff oder eine Kombination aus Luft und Sauerstoff verwendet werden. Das sauerstoffhaltige Gas und/oder das Brenngas können vor der Zuführung zur Verbrennung vorgewärmt werden, um die Energieeffizienz zu steigern, beispielsweise auf mindestens 200 °C, insbesondere auf mindestens 300 °C, vorzugsweise auf mindestens 400 °C. Das Vorwärmen kann beispielsweise auf maximal 1000 °C begrenzt sein. Das Vorwärmen des Brenngases und/oder des sauerstoffhaltigen Gases kann zu einer Erhöhung der adiabaten Flammentemperatur führen.

Auch der eventuell benötigte Sauerstoff zum Verbrennen kann ebenfalls mittels Elektrolyse durch konventionelle Energien zur Stromerzeugung, wie zum Beispiel Erdgas, Mischgas oder Atomkraft, oder durch erneuerbare Energien (Sonne, Wind, Wasser etc.) erzeugt und bereitgestellt werden.

Näher erläutert wird die Erfindung anhand der folgenden Ausführungsbeispiele in Verbindung mit der Zeichnung.

Untersuchungen im Labormaßstab wurden in einem gasbetriebenen Ofen mit einer Ofenkammer durchgeführt, wobei zum einen 100 Vol.-% Wasserstoff als Brenngas mit Luft und einer Luftzahl von ca. 1,1 im Brenner verbrannt wurden und dadurch resultierte eine Ofenatmosphäre mit einem hohen Wasserdampfpartialdruck. Gemessen wurde eine Ofenfeuchte mit einem Taupunkt von ca. 75 °C. Zum anderen wurden 1,5 Vol.-% Kohlenstoffmonoxid mit 98,5 Vol.-% Wasserstoff als Brenngas mit Luft und einer Luftzahl von ca. 1,1 im Brenner verbrannt und einem im Vergleich zur reinen Wasserstoffverbrennung geringeren Wasserdampfpartialdruck, wobei die Ofenfeuchte mit 70 °C gemessen wurde.

Zwei dicke Stahlproben mit jeweils einer Abmessung 10 x 10 x 4 in cm, herausgeschnitten aus konventionell vergossenen Brammen, wurden bereitgestellt. Die Verweilzeit betrug bei beiden Proben ca. 60 Minuten. Die Proben wurden im Ofen unter Verwendung des jeweiligen vorgenannten Brenngases wärmebehandelt und jeweils mit einer Temperatur von ca. 1250 °C entnommen. Nach Entnahme der Proben wurden diese zur Analyse mittels Lichtmikroskopie fachüblich präpariert.

**Figur 1** zeigt jeweils Aufnahmen einer Teildraufsicht der Proben. Gut zu erkennen ist in der linken Aufnahme, dass bei der reinen Wasserstoffverbrennung Abplatzungen an der Oberfläche der Zunderschicht auftreten, was auf innere Spannungen infolge der Wasserstoffeinlagerung in und zwischen den Zunderschichten und damit verbundene Eigenschaftsunterschiede der Zunderschichten im Aufbau zurückgeführt werden könnte. Im Vergleich dazu führt eine Mischung mit 1,5 Vol.-% Kohlenstoffmonoxid zu einer intakten Zunderoberfläche.

Auch in **Figur 2** spiegeln sich in den jeweiligen Makrobildern des Zunderaufbaus in Teilschnittansicht die vorgenannten Ergebnisse respektive Erkenntnisse wider. Mit dem vorgenannten Mischbrenngas lässt sich eine flachere und kompaktere Zunderschicht ausbilden, s. untere Darstellung, was jedoch bei einer reinen Wasserstoffverbrennung zu einer oberflächlichen zerklüfteten Zunderschicht führt, s. obere Darstellung.

## Patentansprüche

1. Verfahren zum Wärmebehandeln eines Stahlprodukts, wobei das Wärmebehandeln des Stahlprodukts in einem Ofen mit einer direkt befeuerten Ofenkammer oder mit einem direkt befeuerten Teilabschnitt einer Ofenkammer durchgeführt wird, wobei die Temperatur des Stahlprodukts beim Entnehmen aus dem Ofen zwischen 500 °C und 1400 °C beträgt, wobei der Ofen mehrere Brenner umfasst, welche mit einem Brenngas mit einem Anteil von 60 Vol.-% bis 99,5 Vol.-% Wasserstoff oder Ammoniak und einem sauerstoffhaltigen Gas betrieben werden und daraus ein Rauchgas erzeugt wird, welches die Ofenkammer oder den Teilabschnitt der Ofenkammer füllt, **dadurch gekennzeichnet, dass** das Brenngas eine Mischung enthaltend oder bestehend aus Wasserstoff oder Ammoniak und Kohlenstoffmonoxid mit einem Anteil zwischen 0,5 Vol.-% bis 40 Vol.-% umfasst.

2. Verfahren nach Anspruch 1, wobei der Anteil des Kohlenstoffmonoxids im Brenngas mit maximal 30 Vol.-% enthalten ist.

3. Verfahren nach einem der vorgenannten Ansprüche, wobei der Anteil des Kohlenstoffmonoxids im Brenngas mit maximal 20 Vol.-% enthalten ist.

4. Verfahren nach einem der vorgenannten Ansprüche, wobei der Anteil des Kohlenstoffmonoxids im Brenngas mit maximal 10 Vol.-% enthalten ist.

5. Verfahren nach einem der vorgenannten Ansprüche, wobei der Anteil des Kohlenstoffmonoxids im Brenngas mit maximal 5 Vol.-% enthalten ist.

6. Verfahren nach einem der vorgenannten Ansprüche, wobei die Temperatur des Stahlprodukts beim Entnehmen aus dem Ofen mindestens 700 °C beträgt.

7. Verfahren nach einem der vorgenannten Ansprüche, wobei die Temperatur des Stahlprodukts beim Entnehmen aus dem Ofen mindestens 900 °C beträgt.

8. Verfahren nach einem der vorgenannten Ansprüche, wobei die Temperatur des Stahlprodukts beim Entnehmen aus dem Ofen mindestens 1100 °C beträgt.

9. Verfahren nach einem der vorgenannten Ansprüche, wobei das wärmebehandelte Stahlprodukt einem Warmwalzen zugeführt wird.

10. Verfahren nach einem der Ansprüche 1 bis 8, wobei das wärmebehandelte Stahlprodukt einem Schmieden zugeführt wird.
